# EUROPÄISCHE PATENTSCHRIFT

(11) **EP 1 729 003 B1**
(45) Veröffentlichungstag und Bekanntmachung des Hinweises auf die Patenterteilung: **23.12.2009**
(21) Anmeldenummer: 06010563.2
(22) Anmeldetag: 23.05.2006
(51) Int. Cl.: F02F 3/10

(54) **Kolben für Brennkraftmaschine**
Piston for an internal combustion engine
Piston pour un moteur à combustion interne

(30) Priorität: 02.06.2005 DE 102005026664
(43) Veröffentlichungstag der Anmeldung: 06.12.2006
(73) Patentinhaber: KS Kolbenschmidt GmbH, 74172 Neckarsulm (DE)
(72) Erfinder: Bickle, Wolfgang, 68799 Reilingen (DE); Haupert, Frank, Dr. Ing., 67705 Stelzenberg (DE); Schubert, Werner, 69168 Wiesloch (DE); Bürkle, Gunter, Dr., 71726 Benningen (DE)
(74) Vertreter: Friz, Oliver

(56) Entgegenhaltungen:
- EP-A- 1 440 718
- EP-A- 1 479 946

## Beschreibung

Die Erfindung betrifft einen Kolben für eine Brennkraftmaschine, insbesondere aus Aluminiumlegierung

Es ist bereits bekannt, Kolben mit einer reibungsvermindernden Beschichtung zu versehen, siehe z.B. das Dokument EP-A-147 9 946 (NISSAN).

Der vorliegenden Erfindung liegt die Aufgabe zugrunde, insbesondere das Einlauf- und das Notlaufverhalten zu verbessern, wobei gerade der Bereich der Mischreibung, wo die Verhältnisse regelmäßig kritisch sind, verbessert werden soll. Unter Mischreibung versteht man einen Zustand, wie er sich beim Anfahren oder im Betrieb (zeitweise) einstellen kann, wenn nämlich die Gleitpartner, also Kolben und Zylinderfläche, nicht durch einen durchgängigen Schmierfilm (hydrodynamischer Zustand) voneinander getrennt sind. Hier kommt es in besonderem Maße zu Verschleiß, welcher die Lebensdauer des tribologischen Systems aus Kolben und Zylinderwandung, reduziert. Gerade bei dünnen Einlauf- oder Notlaufschichten stellt sich aber auch das Problem der Anbindung der dünnen Oberflächenbeschichtung an den Untergrund, was für das Funktionieren des Kolbens aber von essentieller Bedeutung ist.

Diese Aufgabe wird durch einen Kolben gelöst, der dadurch gekennzeichnet ist, dass auf dem Kolbenmantel zumindest bereichsweise eine 5 - 25 µm, insbesondere 8 - 20 µm dicke PTFE-freie Lackschicht auf Basis von PAI aufgebracht ist, die 5 - 15 Gew.-% Zinksulfid, 5 - 15 Gew.-% Graphit oder MoS₂ und 5 - 15 Gew.-% TiO₂ umfasst, und dass Zinksulfid und TiO₂ in einer Partikelgröße von ≤ 0,7 µm vorliegen.

Es wurde erfindungsgemäß festgestellt, dass das an sich im Hinblick auf seine tribologischen Eigenschaften bewährte PTFE bei Lackschichten auf Basis von PAI (Polyamidimid) gerade bei dünnen Beschichtungen die Anbindung an den Untergrund erschwert bzw. dass sich eine PTFE-freie Lackschicht, auch wenn sie sehr dünn ist, erheblich besser auf einem metallischen Untergrund, insbesondere aus Aluminiumlegierung halten lässt. Außerdem hat sich ein Zusatz von Zinksulfid, Graphit und Titandioxid jeweils im beanspruchten Bereich im Zusammenwirken mit PAI als hervorragend geeignet erwiesen. Als Alternative zu Graphit kommt MoS₂ in Frage, bei dem es sich um einen hier gut geeigneten Schmierstoff handelt, Graphit ist jedoch bevorzugt. Bei zinksulfid handelt es sich um einen guten Festschmierstoff, der unempfindlich gegen Trockenheit ist. Das diesbezüglich empfindlichere Graphit hat hingegen eine gute Wärmeleitfähigkeit und ist in der Lage, die auftretende Reibungswärme in Richtung auf den Untergrund abzuleiten. Titandioxid hingegen verleiht die erforderliche verschleißbeständigkeit. Somit ist mit diesen Komponenten ein tribologisch gesehen auch bei Bedingungen der Mischreibung (hohe Last, auftretende Reibungswärme, Trockenheit) geeignetes System geschaffen.

Es hat sich als vorteilhaft erwiesen, wenn zinksulfid, Graphit und TiO₂ jeweils zu 7 bis 13 Gew.-% vorliegen. Es erweist sich auch als zweckmäßig, wenn das gewichtsprozentuale Verhältnis von Zinksulfid und von Graphit jeweils zu TiO₂ zwischen 0,6 und 1,4, insbesondere zwischen 0,7 und 1,3 beträgt. Im bevorzugten Fall wird vorgeschlagen, etwa dieselben gewichtsprozentualen Mengen von zinksulfid, Graphit und TiO₂ in der Lackschicht vorzusehen.

Es erweist sich im Hinblick auf eine gute Anbindung an den Untergrund, also an den Kolbenmantel, als vorteilhaft, wenn die Lackschicht fluorpolymerfrei ist.

Es erweist sich des Weiteren als vorteilhaft, dass PAI gut lösbar ist, beispielsweise in NMP (Verhältnis etwa 1:1), und so die Lackschicht als Lösung aufgebracht, insbesondere aufgesprüht werden kann.

Zinksulfid und Titandioxid liegen vorzugsweise als sehr feine Teilchen vor, da sich hierdurch eine sehr "dichte" homogene Verteilung dieser Stoffe in der Matrix aus PAI erreichen lässt. Sie haben vorzugsweise einen D50-Wert der Partikelgröße zwischen 200 nm und 500 nm. Der vorerwähnte D50-Wert der Teilchengröße bezeichnet eine Teilchengröße, bezüglich der 50 Gew.-% des betreffenden Stoffs mit einer demgegenüber größeren Teilchengröße und 50 Gew.-% mit einer demgegenüber kleineren Teilchengröße vorliegen.

Des weiteren erweist es sich im Hinblick auf die Tragfähigkeit, aber auch im Hinblick auf das Vermögen, Reibungswärme abzuleiten, als vorteilhaft, wenn die Lackschicht einen Zusatz von bis zu 15 Gew.-% Kohlenstofffasern oder Aramidfasern umfasst.

Die vorliegende Erfindung schließt zwar nicht aus, dass neben PAI als matrixbildender Kunststoffkomponente der Lackschicht noch ein oder mehrere weitere matrixbildende Kunststoffe enthalten sein dürfen. Ihr Anteil sollte aber nicht mehr als 20 Gew.-%, insbesondere nicht mehr als 10 Gew.-% des Anteils von PAI in der Lackschicht betragen-Vorzugsweise ist die Matrix zu 100 % von PAI gebildet. Vorteilhafterweise besteht die Lackschicht aus den im Anspruch 1 angegebenen Komponenten und gegebenenfalls den genannten Kohlenstofffasern oder Aramidfasern.

## Patentansprüche

1. Kolben für eine Brennkraftmaschine, insbesondere aus Aluminiumlegierung, **dadurch gekennzeichnet, dass** auf dem Kolbenmantel zumindest bereichsweise eine 5 - 25 µm dicke PTFE-freie Lackschicht auf Basis von PAI aufgebracht ist, die 5 - 15 Gew.-% Zinksulfid, 5 - 15 Gew.-% Graphit oder MoS₂ und 5 - 15 Gew.-% TiO₂ umfasst, und dass Zinksulfid und TiO₂ in einer Partikelgröße von ≤ 0,7 µm vorliegen.

2. Kolben nach Anspruch 1, **dadurch gekennzeichnet, dass** die Lackschicht eine Dicke von 8 - 20 µm aufweist.

3. Kolben nach Anspruch 1 oder 2, **dadurch gekennzeichnet, dass** Zinksulfid, Graphit oder MoS₂ und TiO₂ jeweils zu 7-13 Gew.-% vorliegen.

4. Kolben nach Anspruch 1, 2 oder 3, **dadurch gekennzeichnet, dass** das gewichtsprozentuale Verhältnis von Zinksulfid und von Graphit/MoS₂ jeweils zu TiO₂ 0,6 - 1,4, insbesondere 0,7 - 1,3 beträgt.

5. Kolben einem der vorstehenden Ansprüche, **dadurch gekennzeichnet, dass** die Lackschicht fluorpolymerfrei ist.

6. Kolben nach einem der vorstehenden Ansprüche, **dadurch gekennzeichnet, dass** die Lackschicht als Lösung mit gelöstem PAI aufgebracht, insbesondere aufgesprüht ist.

7. Kolben nach einem der vorstehenden Ansprüche, **dadurch gekennzeichnet, dass** Zinksulfid und TiO₂ in einer Partikelgröße von ≤ 0,6 µm, insbesondere ≤ 0,5 µm vorliegen.

8. Kolben nach einem der vorstehenden Ansprüche, **dadurch gekennzeichnet, dass** der D50-Wert der Partikelgröße von Zinksulfid und TiO₂ zwischen 200 nm und 500 nm liegt.

9. Kolben nach einem der vorstehenden Ansprüche, **dadurch gekennzeichnet, dass** die Lackschicht einen Zusatz von bis zu 15 Gew.-% Kohlenstofffasern oder Aramidfasern umfasst.

## Claims

1. Piston for an internal combustion engine, in particular made from aluminium alloy, **characterised in that** a 5 - 25 µm thick PTFE-free coat of lacquer is applied to the piston skirt, at least in areas, on the basis of PAI, which comprises 5 - 15 % by weight of zinc sulphide, 5 - 15% by weight of graphite or MoS₂ and 5 - 15 % by weight of TiO₂, and the zinc sulphide and TiO₂ are present in a particle size of ≤ 0.7 µm.

2. Piston according to claim 1, **characterised in that** the zinc sulphide layer has a thickness of 8 - 20 µm.

3. Piston according to claim 1 or 2, **characterised in that** the zinc sulphide, graphite or MoS₂ and TiO₂ are respectively present with 7 - 13 % by weight.

4. Piston according to claim 1, 2 or 3, **characterised in that** the percentage by weight ratio of zinc sulphide and of graphite/MoS₂, respectively, to TiO₂ is 0.6 - 1.4, in particular 0.7 - 1.3.

5. Piston according to one of the foregoing claims, **characterised in that** the layer of lacquer is fluoropolymer-free.

6. Piston according to one of the foregoing claims, **characterised in that** the layer of lacquer is applied as a solution with dissolved PAI, in particular is sprayed on.

7. Piston according to one of the foregoing claims, **characterised in that** zinc sulphide and TiO₂ are present with a particle size of ≤ 0.6 µm, in particular ≤ 0.5 µm.

8. Piston according to one of the foregoing claims, **characterised in that** the D50 value of the particle size of the zinc sulphide and TiO2 lies between 200 nm and 500 nm.

9. Piston according to one of the foregoing claims, **characterised in that** the layer of lacquer comprises an admixture of up to 15% by weight of carbon fibres or aramide fibres.

## Revendications

1. Piston pour moteur à combustion interne, en particulier en alliage d'aluminium, **caractérisé en ce qu'**on dépose au moins par endroits sur la jupe du piston une couche de vernis à base de PAI exempte de PTFE, d'une épaisseur de 5 à 25 µm, qui comprend de 5 à 15% en poids de sulfure de zinc, de 5 à 15% en poids de graphite ou de MoS₂ et de 5 à 15% en poids de TiO₂, et **en ce que** le sulfure de zinc et le TiO₂ présents ont une taille de particule ≤ 0,7 µm.

2. Piston selon la revendication 1, **caractérisé en ce que** la couche de vernis présente une épaisseur de 8 à 20 µm.

3. Piston selon la revendication 1 ou la revendication 2, **caractérisé en ce que** le sulfure de zinc, le graphite ou le MoS₂ et le TiO₂ sont présents chacun en une quantité de 7 à 13% en poids.

4. Piston selon la revendication 1, 2 ou 3, **caractérisé en ce que** le rapport en pourcentage en poids du sulfure de zinc et du graphite/MoS₂ sur le TiO₂ va respectivement de 0,6 à 1,4, en particulier de 0,7 à 1,3.

5. Piston selon l'une des revendications précédentes, **caractérisé en ce que** la couche de vernis est exempte de fluoropolymère.

6. Piston selon l'une des revendications précédentes, **caractérisé en ce que** la couche de vernis est déposée, en particulier pulvérisée, sous la forme d'une solution contenant du PAI dissous.

7. Piston selon l'une des revendications précédentes, **caractérisé en ce que** le sulfure de zinc et le TiO₂ présents ont une taille de particule ≤ 0,6 µm, en particulier ≤ 0,5 µm.

8. Piston selon l'une des revendications précédentes, **caractérisé en ce que** la valeur D₅₀ de la taille de particule du sulfure de zinc et du TiO₂ se situe dans la plage de 200 à 500 nm.

9. Piston selon l'une des revendications précédentes, **caractérisé en ce que** la couche de vernis comprend un ajout allant jusqu'à 15% en poids de fibres de carbone ou de fibres d'aramide.
